# EUROPÄISCHE PATENTSCHRIFT

(11) **EP 0 837 167 B1**
(45) Veröffentlichungstag und Bekanntmachung des Hinweises auf die Patenterteilung: **16.04.2003**
(21) Anmeldenummer: 97117665.6
(22) Anmeldetag: 13.10.1997
(51) Int. Cl.: D04H 1/00, A41D 27/06, D04B 21/02, D04B 21/14, D04H 1/45, D04H 1/70

(54) **Hochtemperaturfeste Konfektionseinlage**
High temperature resistant lining for the clothing industry
Revêtement pour la confection résistant aux hautes températures

(30) Priorität: 16.10.1996 DE 29618303 U
(43) Veröffentlichungstag der Anmeldung: 22.04.1998
(73) Patentinhaber: Asglawo Gesellschaft mit beschränkter Haftung - Stoffe zum Dämmen und Verstärken, 09627 Hilbersdorf (DE)
(72) Erfinder: Schierz, Claus, Dipl.-Ing., 09599 Freiberg (DE)
(74) Vertreter: Albrecht, Rainer Harald, Dr.-Ing.

(56) Entgegenhaltungen:
- EP-A- 0 355 193
- EP-A- 0 694 643
- DE-A- 4 125 351
- DE-A- 19 530 928
- US-A- 4 743 495

## Beschreibung

Die Erfindung betrifft eine hochtemperaturfeste Konfektionseinlage aus einem bindemittelfreien Faserverbund.

Die Konfektionseinlage besteht als sogenannter Feuerblocker aus einem nichtentflammbaren Material und soll insbesondere in Sitzbezügen von Fahrzeugen, öffentlichen Verkehrsmitteln, öffentlichen Räumen sowie Büroräumen eingesetzt werden. Sie soll entflammbare Materialien, z. B. Polstermaterialien, schützen und muss beispielsweise brennenden Zigaretten standhalten. Gefordert ist eine möglichst geringe Wärmeleitfähigkeit, eine hohe Elastizität und ein geringes Gewicht. Schließlich muss das Material sich gut verarbeiten lassen und den im Zuge der Konfektionierung beim Stanzen und Nähen auftretenden mechanischen Beanspruchungen standhalten.

Aus der Praxis bekannte Konfektionseinlagen, die als sog. Feuerblocker in Sitzbezügen eingesetzt werden, bestehen aus einem mechanisch verfestigten Faservlies. Das Material ist verhältnismäßig steif und lässt sich insbesondere in großen Materialstärken nicht oder nur schwer in Sitzbezügen verarbeiten. Hierzu kommt ein hohes, insbesondere für den Einsatz in Sitzbezügen von Fahrzeugsitzen störendes Flächengewicht. In der Praxis wird das Material daher nur in Stärken bis 3 mm eingesetzt. Die Wärmedämmung des verhältnismäßig dünnen Materials ist verbesserungsbedürftig.

Aus DE-A 41 25 351 ist ein textiler Dämmstoff bekannt, der aus zwei Faserlagen besteht, die jeweils eine Maschenschicht und eine Schicht aus hochstehenden Polschlingen aufweisen. Die Maschenschichten sind außenseitig angeordnet und schließen die Polschichten zwischen sich ein. Eine Verarbeitung von Kohlenstofffasern ist möglich, wobei die Kohlenstofffasern eine erste Faserlage bilden und mit einer zweiten Faserlage aus synthetischen Fasern verbunden sind.

Aus EP-A 0 355 193 ist eine feuerhemmende Konfektionseinlage für Polsterungen bekannt, die aus einen Trägergewebe und einem fest mit dem Trägergewebe verbundenen Faservlies besteht. Das Faservlies weist eine homogene Fasermischung aus hochfesten organischen Fasern, z. B. Aramidfasern, und aus thermisch stabilen Fasern, z. B. Kohlenstofffasern, auf. Durch die Fixierung des Faservlieses auf dem Trägergewebe soll erreicht werden, dass auch bei Dauerbelastung kein Zusammenschieben der Faserkomponenten erfolgt und das weiche, gleichmäßig dichte Faservlies sich beispielsweise bei der Verwendung in der Sitzfläche eines Fahrzeugsitzes nicht verformt oder verschiebt. Das Faservlies weist vorzugsweise eine Dicke von 2 bis 5 mm auf. Die maximal mögliche Dicke des Faservlieses beträgt 10 mm.

Der Erfindung liegt die Aufgabe zugrunde, eine als Feuerblocker geeignete hochtemperaturfeste Konfektionseinlage, insbesondere für Sitzbezüge, anzugeben, die voluminös, elastisch und gut formbar ist.

Ausgehend von einer hochtemperaturfesten Konfektionseinlage aus einem bindemittelfreien Faserverbund, der Kohlenstofffasern und nicht entflammbare, scherfeste Verstärkungsfasern als Hauptbestandteil enthält,
wobei der Faserverbund aus zwei Faserlagen besteht, die jeweils eine Maschenschicht und eine Schicht aus hochstehenden Polschlingen aufweisen,
wobei die Maschenschichten außenseitig angeordnet sind und
wobei die Polschlingen ein zwischenliegendes Polster bilden,
wird die Aufgabe erfindungsgemäß durch die folgenden Merkmale gelöst:
- Die Kohlenstofffasern und die Verstärkungsfasern sowie schwer entflammbare Viskosefasern sind als homogene Fasermischung in die Maschenschichten eingebunden, wobei der Anteil der Viskosefasern in der Fasermischung bis zu 20 Gew.-% beträgt;
- das von den Polschlingen gebildete Polster ist mindestens 10 mm dick;
- der Faserverbund weist eine auf die Fläche bezogene Masse von maximal 1500 g/m² auf.

Alle Fasern sind erfasst und in die Maschen eingebunden, wobei sie zu hochstehenden Polschlingen geformt sind. Die Polschlingen der beiden Faserlagen stützen sich gegeneinander und an den beidseitigen Maschinenschichten ab und bilden ein elastisches Polster. Die verarbeitenden Kohlenstofffasern zeichnen sich durch eine hohe Temperaturbeständigkeit und große Zugfestigkeit aus, sind jedoch spröde und besitzen nur eine geringe Festigkeit in Querrichtung. In einer homogenen Mischung mit Verstärkungsfasern, die Scherkräfte aufzunehmen vermögen, lassen sie sich jedoch überraschend problemlos zu Maschen und Polschlingen formen und ermöglichen in der Fasermischung einen Faserverbund, der in allen Richtungen Kräfte aufnehmen kann und sich als Konfektionseinlage leicht verarbeiten lässt. Die schwer entflammbaren Viskosefasern verbessern die Textileigenschaften und insbesondere Geschmeidigkeit des Faserverbundes. Der Faserverbund ist durch das von den Polschlingen gebildete Polster voluminös und zeichnet sich durch ein hohes Wärmedämmvermögen aus. Die erfindungsgemäße Konfektionseinlage enthält keine schmelzenden Bestandteile, ist durch das von den Polschlingen gebildete Polster elastisch und gut formbar. Sie behält ihre Form nach der Formgebung bei und eignet sich aufgrund dieser Eigenschaften in besonderem Maße als Konfektionseinlage für Sitzbezüge.

Der Faserverbund hat eine besonders hohe Festigkeit, wenn nach bevorzugter Ausführungsform der Erfindung die Maschenschichten der ersten Faserlage auf den Polschlingen der zweiten Faserlage aufliegen und die Polschlingen der ersten Faserlage an die Maschenschicht der zweiten Faserlage angearbeitet sind. Als Verstärkungsfasern für die Fasermischung mit Kohlenstofffasern eignen sich insbesondere Aramidfasern. Vorzugsweise beträgt der Anteil der Kohlenstofffasern und Verstärkungsfasern in der Fasermischung jeweils mindestens 30 Gew.-%.

In weiterer Ausgestaltung lehrt die Erfindung, dass der Faserverbund eine in das von den Polschlingen gebildete Polster eingearbeitete Drahteinlage enthält. Die Drahteinlage empfiehlt sich als Schutz vor Vandalismus in Konfektionseinlagen für Sitzbezüge in öffentlichen Verkehrsmitteln, öffentlich zugänglichen Räumen und dergleichen.

Im folgenden wird die Erfindung anhand einer lediglich ein Ausführungsbeispiel darstellenden Zeichnung ausführlich erläutert. Die einzige Figur zeigt in schematischer Darstellung einen Längsschnitt durch eine erfindungsgemäße Konfektionseinlage.

Die in der Figur dargestellte Konfektionseinlage besteht aus einem bindemittelfreien Faserverbund, der Kohlenstofffasern und nicht entflammbare, scherfeste Verstärkungsfasern als Hauptbestandteile enthält und eine auf die Fläche bezogene Masse von maximal 1500 g/m² aufweist. Die Konfektionseinlage ist hochtemperaturfest und als sogenannter Feuerblocker in Sitzbezügen einsetzbar. Der Figur entnimmt man, dass der Faserbund aus zwei Fasertagen 1, 1' besteht, die jeweils eine Maschenschicht 2, 2' und eine Schicht aus hochstehenden Polschlingen 3, 3' aufweisen. Die Maschenschichten 2 sind außenseitig angeordnet. Die Polschlingen 3, 3' bilden ein zwischenliegendes Polster 4, das eine Dicke von 10 bis 20 mm aufweist. Der Verbund zwischen den beiden Faserlagen ist dadurch hergestellt, dass die Maschenschicht 2 der ersten Faserlage 1 auf den Polschlingen 3' der anderen Faserlage aufliegt und die Polschlingen 3 der ersten Faserlage 1 an die Maschenschicht 2' der zweiten Faserlage 1' angearbeitet sind.

Die Kohlenstofffasern und die Verstärkungsfasern sind als homogene Fasermischung in die Maschenschichten 2, 2' eingebunden. Die Fasermischung enthält Aramidfasern als Verstärkungsfasern, wobei der Anteil der Kohlenstofffasern und Aramidfasern in der Fasermischung jeweils mindestens 30 Gew.-% beträgt. Neben Kohlenstofffasern und Verstärkungsfasern enthält die Fasermischung bis zu 20 Gew.-% schwer entflammbare Viskosefasern zur Verbesserung der Textileigenschaften des Faserverbundes.

Im Ausführungsbeispiel enthält der Faserverbund eine in das von den Polschlingen 3, 3' gebildete Polster 4 eingearbeitete Drahteinlage 5 als Schutz vor mutwilliger Beschädigung.

## Patentansprüche

1. Hochtemperaturfeste Konfektionseinlage aus einem Bindemittelfreien Faserverbund, der Kohlenstofffasern und nichtentflammbare, scherfeste, Verstärkungsfasern als Hauptbestandteile enthält,
wobei der Faserverbund aus zwei Faserlagen (1, 1') besteht, die jeweils eine Maschenschicht (2, 2') und eine Schicht aus hochstehenden Polschlingen (3, 3') aufweisen,
wobei die Maschenschichten (2, 2') außenseitig angeordnet sind und
wobei die Polschlingen (3, 3') ein zwischenliegendes Polster bilden,
**dadurch gekennzeichnet, dass** die Kohlenstofffasern und die Verstärkungsfasern sowie schwer entflammbare Viskosefasern als homogene Fasermischung in die Maschenschichten (2, 2') eingebunden sind, wobei der Anteil der Viskosefasern in der Fasermischung bis zu 20 Gew.-% beträgt, dass das von den Polschlingen gebildete Polster mindestens 10 mm dick ist und das der Faserverbund eine auf die Fläche bezogene Masse von maximal 1500 g/m² aufweist.

2. Konfektionseinlage nach Anspruch 1, **dadurch gekennzeichnet, dass** die Maschenschicht (2) der ersten Faserlage (1) auf den Polschlingen (3') der zweiten Faserlage (1') aufliegen und die Polschlingen (3) der ersten Faserlage (1) aufliegen und die Polschlingen (3) der ersten Faserlage (1) an die Maschenschicht (2') der zweiten Faserlage (1') angearbeitet sind.

3. Konfektionseinlage nach Anspruch 1 oder 2, **dadurch gekennzeichnet, dass** die Fasermischung Aramidfasern als Verstärkungsfasern enthält.

4. Konfektionseinlage nach einem der Ansprüche 1 bis 3, **dadurch gekennzeichnet, dass** der Anteil der Kohlenstofffasern und Verstärkungsfasern in der Fasermischung jeweils mindestens 30 Gew.-% beträgt.

5. Konfektionseinlage nach einem der Ansprüche 1 bis 4, **dadurch gekennzeichnet, dass** der Faserverbund eine in das von den Polschlingen (3, 3') gebildete Polster (4) eingearbeitete Drahteinlage (5) enthält.

## Claims

1. A high-temperature-resistant making-up insert from a fibre compound free of bonding agents, which contains carbon fibres and non-inflammable shear-resistant reinforcing fibres as its main constituents,
whereby the fibre compound consists of two fibre layers (1, 1'), which in each case exhibit a stitch layer (2, 2') and a layer of projecting pile loops (3, 3'),
whereby the stitch layers (2, 2') are arranged on the outside, and
whereby the pile loops (3, 3') form an intermediate cushion,
**characterised in that** the carbon fibres and the reinforcing fibres, as well as flame-resistant viscose fibres are incorporated as a homogenous fibre mixture into the stitch layers (2, 2'), whereby the proportion of viscose fibres in the fibre mixture amounts to up to 20 % by weight, that the cushion formed by the pile loops is at least 10 mm thick, and that the fibre compound exhibits a mass of maximum 1500 g/m² related to the surface.

2. The making-up insert according to Claim 1, **characterised in that** the thread layer (2) of the first fibre layer (1) lies on the pile loops (3') of the second fibre layer (1') and the pile loops (3) lie on the first fibre layer (1) and the pile loops (3) of the first fibre layer (1) are worked into the thread layer (2') of the second fibre layer (1').

3. The making-up insert according to Claim 1 or 2, **characterised in that** the fibre mixture contains aramide fibres as reinforcing fibres.

4. The making-up insert according to one of Claims 1 to 3, **characterised in that** the proportion of carbon fibres and reinforcing fibres in the fibre mixture amounts in each case to at least 30 % by weight.

5. The making-up insert according to one of Claims 1 to 4, **characterised in that** the fibre compound contains a wire insert (5) worked into the cushion (4) formed by the pile loops (3, 3').

## Revendications

1. Doublure textile résistant aux hautes températures réalisée dans un matériau renforcé par des fibres qui contient des fibres de carbone et des fibres de renfort ininflammables et résistantes au cisaillement comme composants principaux,
le matériau renforcé par des fibres se composant de deux couches de fibres (1, 1') qui présentent respectivement une couche de mailles (2, 2') et une couche de boucles de fil de poil (3, 3') surélevées,
les couches mailles (2, 2') étant disposées sur l'extérieur et
les boucles de fil de poil (3, 3') formant un rembourrage intermédiaire,
**caractérisée en ce que** les fibres de carbone et les fibres de renfort ainsi que des fibres de viscose difficilement inflammables sont incorporées comme mélange de fibres homogène dans les couches de mailles (2, 2'), la proportion de fibres de viscose dans le mélange de fibres atteignant jusqu'à 20 % en poids, le rembourrage formé par les boucles de fil de poil a au moins 10 mm d'épaisseur et le matériau renforcé par des fibres présente une masse par rapport à la surface de 1500 g/m² maximum.

2. Doublure textile selon la revendication 1 **caractérisée en ce que** la couche de mailles (2) de la première épaisseur de fibres (1) repose sur les boucles de fil de poil (3') de la seconde épaisseur de fibres (1') et les boucles de fil de poil (3) de la première épaisseur de fibres (1) sont accrochées sur la couche de mailles (2') de la seconde épaisseur de fibres (1').

3. Doublure textile selon la revendication 1 ou 2 **caractérisée en ce que** le mélange de fibres contient des fibres aramide comme fibres de renfort.

4. Doublure textile selon l'une des revendications 1 à 3 **caractérisée en ce que** la proportion de fibres de carbone et de fibres de renfort dans le mélange de fibres est respectivement d'au moins 30 % en poids.

5. Doublure textile selon l'une des revendications 1 à 4 **caractérisée en ce que** le matériau renforcé par des fibres contient une garniture de fil d'acier (5) intégrée dans le rembourrage (4) formé par les boucles de fil de poil (3, 3').
